# EUROPÄISCHE PATENTSCHRIFT

(11) **EP 1 577 014 B1**
(45) Veröffentlichungstag und Bekanntmachung des Hinweises auf die Patenterteilung: **27.09.2006**
(21) Anmeldenummer: 04405573.9
(22) Anmeldetag: 13.09.2004
(51) Int. Cl.: B02C 9/04, B02C 13/288, B02C 23/20, B02C 23/24

(54) **Verfahren und Vorrichtung zur Herstellung eines Mehles**
Method and device for manufacturing of flour
Procédé et dispositif pour la fabrication de farine

(30) Priorität: 15.03.2004 CH 4272004
(43) Veröffentlichungstag der Anmeldung: 21.09.2005
(73) Patentinhaber: Alb. Lehmann Lindmühle AG, 5413 Birmenstorf AG (CH)
(72) Erfinder: Lehmann, Albert, 5413 Birmenstorf (CH)
(74) Vertreter: Wiedmer, Edwin

(56) Entgegenhaltungen:
- DD-A- 272 418
- DE-A- 3 317 613
- DE-A- 4 414 692
- GB-A- 689 936
- US-A- 4 463 022
- US-A- 5 063 078
- US-A- 6 021 966

## Beschreibung

Die Erfindung betrifft ein Verfahren zur Herstellung eines qualitativ hochwertigen Mehles nach dem Oberbegriff von Anspruch 1.

Die zunehmend industrielle Herstellung von Backwaren in Grossanlagen bringt die handwerklichen Betriebe wegen der kaum noch vorhandenen Rationalisierungsmöglichkeiten von Arbeitsabläufen und der für kleine Produktionsmengen zu teuren technischen Einrichtungen in Schwierigkeiten.

Ein wesentlicher Rohstoff zur Herstellung von Brot und dgl. Backwaren ist Mehl, dessen Eigenschaften, wie beispielsweise die Wasseraufnahmefähigkeit, einen erheblichen Einfluss auf die Konsistenz und damit auf die Verarbeitbarkeit eines Teiges ausüben.

Ein Verfahren der eingangs genannten Art ist aus der DE-A-3317613 bekannt.

Der Erfindung liegt die Aufgabe zugrunde, ein Verfahren der eingangs genannten Art bereitzustellen, die zu einem Mehl führen, aus dem sich ein Teig mit verbesserter "Maschinenfreundlichkeit" und dadurch rationellerer Verarbeitungsmöglichkeit im Handwerksbetrieb herstellen lässt. Ein weiteres Ziel der Erfindung ist die Herstellung eines Mehles mit erhöhter Wasseraufnahme bei der Teigherstellung bei gleich bleibender Teigkonsistenz, sowie eine längere Frischhaltung der aus dem Mehl hergestellten Backwaren.

Zur erfindungsgemässen Lösung der Aufgabe führt ein Verfahren mit den Merkmalen von Anspruch 1.

Die Wasseraufnahme eines nach dem erfindungsgemässen Verfahren hergestellten Mehles wird durch drei Faktoren massgeblich beeinflusst:
1. Durch die Verfeinerung des Mehles beim Mahlen tritt eine Oberflächenvergrösserung ein.
2. Durch die Erwärmung des Mehles beim Mahlen koaguliert das Eiweiss und der Kleber wird stärker.
3. Die beim Mahlen eintretende Beschädigung der Stärke erhöht deren Wasseraufnahmefähigkeit.

Das Zusammenwirken der drei Faktoren hat zur Folge, dass weicher geteigt werden kann, ohne dass der Teig breit läuft. Der Teig ist trotz höherer Wasserbindung fester und kann dadurch auch im Kleinbetrieb besser mit Maschinen aufbereitet werden. Da der Teig bei Aufbereitung nicht klebt, muss auch nicht mehr "gemehlt" werden, was für Mehlallergiker von Vorteil sein kann. Zudem führt die erhöhte Wasseraufnahme zu einer Geschmacksverstärkung, wodurch die im Mehl vorhandenen Aromastoffe intensiver wahrgenommen werden.

Die Mehltemperatur unmittelbar nach dem Austritt aus der Prallmühle sollte 70 °C nicht übersteigen und beträgt vorzugsweise 40 bis 60 °C.

Die Verweilzeit der Mehlpartikel in der Prallmühle wird bevorzugt durch Steuerung der dem Mehl vor Eintritt in die Prallmühle und nach dem Austritt aus der Prallmühle zugeführten Luftmengen eingestellt. Eine Drosselung der Luftzufuhr vor der Mühle führt bei gleich bleibender Mehlzufuhr zu einer Erhöhung des Mehl/Luft-Verhältnisses und in der Folge zu einer längeren Verweilzeit der Mehlpartikel in der Mühle. Eine Erhöhung der Luftzufuhr nach der Mühle führt zu einer stärkeren Absaugung und damit zu einer kürzeren Verweilzeit. Die optimale Verweilzeit wird unter Berücksichtigung der übrigen Parameter durch koordiniertes Steuern der beiden Luftzufuhren eingestellt.

Die Einstellung der Prallgeschwindigkeit erfolgt bevorzugt durch eine entsprechende Änderung der Drehzahl der Prallmühle.

Eine zur Durchführung des erfindungsgemässen Verfahrens geeignete Vorrichtung umfasst einen Mehlvorratsbehälter, einen mit einer Förderschnecke ausgestatteten Trog, das den Mehlvorratsbehälter mit einem an einer zentralen Einlassöffnung einer Prallmühle angeschlossenen Mischbehälter verbindet, eine an den Mischbehälter angeschlossene erste Luftansaugleitung mit einer ersten Drosseleinrichtung zur Steuerung der Luftzufuhr und Einstellung des Luft/Mehl-Mischungsverhältnisses vor Eintritt des Mehles in die Prallmühle, eine an einer Auslassöffnung der Prallmühle angeschlossene zweite Luftansaugleitung mit einer zweiten Drosseleinrichtung zur Steuerung der Luftzufuhr nach Austritt des Mehles aus der Prallmühle und eine an der Auslassöffnung angeschlossene, über eine Filterkammer mit einer Schleuse für den Mehlaustrag mit der Saugseite eines Ventilators verbundene Förderleitung. Bevorzugt wird als Prallmühle eine Stiftmühle eingesetzt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 einen Schnitt durch eine Mehlbehandlungsanlage.

Bei einer in Fig. 1 dargestellten Anlage 10 zur Behandlung von unbehandeltem Mehl ist ein Mehlvorratsbehälter 26 über einen Trog 30 mit in diesem angeordneter Förderschnecke 28 mit einem Mischbehälter 32 verbunden. In den Mischbehälter 32 führt von oben ein mit einer ersten Drosselklappe 38 ausgestattetes erstes Luftansaugrohr 36. An seinem unteren Ende ist der Mischbehälter 32 über ein Einspeisrohr 34 mit einer zentralen Einspeisöffnung 14 einer Stiftmühle 12 verbunden. Unterhalb der Stiftmühle 12 befindet sich eine Auslassöffnung 16, an die ein mit einer zweiten Drosselklappe 42 ausgestattetes zweites Luftansaugrohr 40 angeschlossen ist. Eine ebenfalls an die Auslassöffnung 16 angeschlossene, als Saugpneumatik arbeitende Förderleitung 18 ist über eine mit einer Mehlaustragsschleuse 22 ausgestattete Filterkammer 20 mit der Saugseite eines Ventilators 24 verbunden.

Während des Betriebs der Anlage 10 wird unbehandeltes Mehl mittels der Förderschnecke 28 aus dem Mehlvorratsbehälter 26 in den Mischbehälter 32 transportiert, in diesem mit der über das erste Luftansaugrohr 36 angesaugten Frischluft vermischt und über das Einspeisrohr 34 in die zentrale Einspeisöffnung 14 der Stiftmühle 12 geführt.

Das behandelte Mehl verlässt die Stiftmühle 12 über die am tiefsten Punkt angeordnete Auslassöffnung 16 und wird als Mehl/Luft-Gemisch über die Förderleitung 18 in die Filterkammer 20 überführt. Das in der Filterkammer 20 zurückgehaltene Mehl wird durch die Schleuse 22 entnommen. Die gefilterte Luft tritt beim Ventilator 24 aus der Anlage 10 aus.

Die im Mischbehälter 32 gebildete Mehl/Luft-Mischung wird mittels der vorstehend beschriebenen Saugpneumatik durch die Stiftmühle 12 in die Filterkammer 20 gefördert.

Die für die Qualität des Mehles hauptsächlich verantwortlichen Parameter, nämlich
- die mittlere Verweilzeit der Mehlpartikel in der Prallmühle,
- die Prallintensität, und
- die Wärmeeinwirkung auf die Mehlpartikel beim Mahlen,
   werden durch Steuerung der Luftzufuhr bzw. der Ansauggeschwindigkeit der Luft, der Mehlzufuhr über die Transportgeschwindigkeit der Förderschnecke und der Prallintensität über die Drehzahl der Mühle auf die optimalen Werte eingestellt.

### Beispiel

Eine Stiftmühle REKORD Typ C-SSt der Firma Jehmlich Nossen mit einer standardmässigen Mahlleistung von 1500 kg/h bei einer Prallgeschwindigkeit von 120 m/s wurde umgebaut auf eine Leistung von 300 kg/h bei einer Prallgeschwindigkeit von 180 m/s. Durch Drosselung der Luftzufuhr im Luftansaugrohr vor der Mühle wurde die Verweilzeit der Mehlpartikel in der Stiftmühle erhöht. Die gedrosselte Ansauggeschwindigkeit im Mischbehälter betrug 7 m/s. Die Ansauggeschwindigkeit der Luft im Luftansaugrohr nach der Mühle wurde auf 27 m/s eingestellt. Zudem wurde die Prallfläche durch Austausch der 7 mm Originalstifte durch 5 mm Stifte bei gleichzeitiger Erhöhung der Anzahl Stifte von 3429 auf 3676 vergrössert. Die Prallintensität bzw. die Prallgeschwindigkeit wurde durch eine entsprechende Erhöhung der Drehzahl der Mühle bzw. des einen Durchmesser von 50 cm und dementsprechend eine Fläche von 1962,5 cm² aufweisenden Rotors verstärkt.

Mit den obigen Einstellungen ergibt sich mit einer Leistung von 300 kg/h bei einer Rotorfläche von 1962,5 cm² eine auf 1 kg Mehl und 1cm² Rotorfläche bezogene mittlere Verweilzeit der Mehlpartikel in der Stiftmühle von 0,006 s/kg·cm², während die Standardbedingungen mit einer Leistung von 1500 kg/h bei gleicher Rotorfläche zu einer Verweilzeit von 0,0012 s/kg·cm² führen. Die erfindungsgemäss angewendete Verweilzeit wurde somit gegenüber der Standardverweilzeit um das Fünffache erhöht.

Halbweissmehl mit einem Aschegehalt von 0,78% entsprechend einem Halbweissmehl Typ 780 wurde in der vorstehend erwähnten beschriebenen Anlage unter Verwendung der umgebauten Stiftmühle behandelt.

Während des Betriebs der Anlage wurden folgende Temperaturen gemessen:

| | |
|---|---|
| Umgebungstemperatur | 0 °C |
| Lufttemperatur im Ansaugrohr 36 | - 6 °C |
| Mehltemperatur vor der Stiftmühle 12 | 14 °C |
| Aussentemperatur der Stiftmühle 12 | 50 bis 60 °C |
| Temperatur des Absaugrohres 18 | 52 °C |
| Mehltemperatur nach der Vermahlung | 34 °C |

Die Prüfung der Mehlqualität erfolgte nach anerkannten ICC-Standardmethoden. Nachfolgend sind die Ergebnisse der an unbehandeltem (U) und an erfindungsgemäss (E) behandeltem Mehl durchgeführten Qualitätsprüfung zusammengestellt.

### Veränderung der Mehlqualität

### Veränderung Eiweiss

Durch die intensive Prallung und die zusätzliche Erwärmung der Mehlpartikel bei der Behandlung des Mehls in der Stiftmühle koaguliert das Eiweiss, was sich aus anhand der Änderung des Sedimentationswertes und der Messwerte im Extensogramm leicht feststellen lässt.

**Sedimentation ICC Nr. 116/1**

| | | |
|---|---|---|
| Sedimentationswert | U | 39 ml |
| | E | 54 ml |

**Extensogramm ICC Nr. 114/1**

| | | |
|---|---|---|
| Dehnwiderstand | U | 520 EE |
| | E | 735 EE |
| Dehnbarkeit | U | 162 mm |
| | E | 121 mm |
| Verhältniszahl | U | 3.2 |
| | E | 6.1 |
| Energie | U | 175 cm² |
| | E | 147 cm² |

### Veränderung Stärkeeigenschaften

**Stärkebeschädigung ICC Nr. 164**

| | | |
|---|---|---|
| Beschädigte Stärke | U | 4.4% |
| | E | 10.2 % |

**Maltose nach Berliner**

| | | |
|---|---|---|
| Maltosegehalt | U | 3.5 % |
| | E | 4.8 % |

**Amylogramm ICC Nr. 126/1**

| | | |
|---|---|---|
| Viskosität Max | U | 595 AE |
| | E | 545 AE |
| Temperatur Max | U | 89.5 °C |
| | E | 90 °C |

### Veränderung Struktur / Körnung

**Siebanalyse, maschinelle Siebung**

| | | |
|---|---|---|
| Partikel < 85 µm | U | 70.6 % |
| | E | 97.4 % |
| Partikel < 112 µm | U | 91.8 % |
| | E | 100 % |
| Partikel < 155 µm | U | 98.5 % |
| | E | 100 % |

### Veränderung Wasseraufnahme

**Farinogramm ICC Nr. 115/1**

| | | |
|---|---|---|
| Wasseraufnahme | U | 65.2 % |
| | E | 72.2% |
| Wasseraufn. 14 % | U | 62.0 % |
| | E | 67.8 % |
| Teigentwicklungsz. | U | 6.0 Min. |
| | E | 9.5 Min. |
| Teigstabilität | U | 7.5 Min. |
| | E | 14.5 Min. |
| Teigerweichung | U | 70 FE |
| | E | 50 FE |
| Qualitätszahl | U | 90 mm |
| | E | 165 mm |

Der Feuchtigkeitsgehalt von aus behandeltem Mehl hergestelltem Brot erhöht sich gegenüber dem Feuchtigkeitsgehalt von aus unbehandeltem Mehl hergestelltem Brot je nach Ausbackgrad um 4 bis 10 %.

## Patentansprüche

1. Verfahren zur Herstellung eines qualitativ hochwertigen Mehles durch Vermahlen eines unbehandelten Mehles unter Zufuhr von Luft in einer Prallmühle,
**dadurch gekennzeichnet, dass**
das unbehandelte Mehl bei einer Prallgeschwindigkeit von 150 bis 200 m/s und bei einer Mahlleistung von 225 bis 450 kg/h behandelt wird, wobei die Mehltemperatur unmittelbar nach der Prallmühle 40 bis 70 °C beträgt und im Mehl enthaltenes Eiweiss koaguliert.

2. Verfahren nach Anspruch 1, **dadurch gekennzeichnet, dass** die Mehltemperatur unmittelbar nach der Prallmühle 40 bis 60 °C beträgt.

3. Verfahren nach Anspruch 1 oder 2, **dadurch gekennzeichnet, dass** die Verweilzeit der Mehlpartikel in der Prallmühle durch Steuerung der dem Mehl vor Eintritt in die Prallmühle und nach dem Austritt aus der Prallmühle zugeführten Luftmengen eingestellt wird.

4. Verfahren nach einem der Ansprüche 1 bis 3, **dadurch gekennzeichnet, dass** die Prallgeschwindigkeit durch Änderung der Drehzahl der Prallmühle eingestellt wird.

5. Verfahren nach einem der Ansprüche 1 bis 4, **dadurch gekennzeichnet, dass** die Prallmühle eine Stiftmühle ist.

## Claims

1. Method for manufacturing a high-quality grade flour by milling an untreated flour in an impact mill with supply of air,
**characterized in that**
the untreated flour is treated at an impact velocity of 150 to 200 m/s and at a milling capacity of 225 to 450 kg/h, the flour temperature immediately downstream of the impact mill being 40 to 70°C and protein present in the flour coagulating.

2. Method according to Claim 1, **characterized in that** the flour temperature immediately downstream of the impact mill is 40 to 60°C.

3. Method according to Claim 1 or 2, **characterized in that** the residence time of the flour particles in the impact mill is set by controlling the air rates supplied to the flour upstream of entry into the impact mill and downstream of the exit from the impact mill.

4. Method according to one of Claims 1 to 3, **characterized in that** the impact velocity is set by changing the speed of rotation of the impact mill.

5. Method according to one of Claims 1 to 4, **characterized in that** the impact mill is a pin mill.

## Revendications

1. Procédé de fabrication d'une farine de grande valeur qualitative par mouture d'une farine non traitée par apport d'air dans un broyeur à impact,
**caractérisé en ce que**
la farine non traitée est traitée à une vitesse d'impact de 150 à 200 m/s et avec une production de farine de 225 à 450 kg/h, la température de la farine étant de 40 à 70°C juste après le broyeur à impact, et les protéines contenues dans la farine coagulant.

2. Procédé selon la revendication 1, **caractérisé en ce que** la température de la farine est de 40 à 60°C juste après le broyeur à impact.

3. Procédé selon la revendication 1 ou 2, **caractérisé en ce que** le temps de séjour des particules de farine dans le broyeur à impact est ajusté en commandant les quantités d'air acheminées à la farine avant son entrée dans le broyeur à impact et après sa sortie du broyeur à impact.

4. Procédé selon l'une quelconque des revendications 1 à 3, **caractérisé en ce que** la vitesse d'impact est ajustée par modification de la vitesse de rotation du broyeur à impact.

5. Procédé selon l'une quelconque des revendications 1 à 4, **caractérisé en ce que** le broyeur à impact est un broyeur à doigts pulvériseurs.
